# NOUVEAU FASCICULE DE BREVET EUROPEEN

(11) **EP 1 042 125 B2**
(45) Date de publication et mention de la décision concernant l'opposition: **16.07.2008**
(45) Mention de la délivrance du brevet: 26.05.2004
(21) Numéro de dépôt: 99950811.2
(22) Date de dépôt: 22.10.1999
(51) Int. Cl.: B41M 3/06, B41M 1/18

(54) **PROCEDE DE REALISATION D'UNE IMAGE POLYCHROMATIQUE IMPRIMEE PHOTOLUMINESCENTE QUELCONQUE, IMAGE OBTENUE ET APPLICATIONS**
VERFAHREN ZUM HERSTELLEN EINES MEHRFARBIGEN FOTOLUMINESZIERENDEN BILDES, SO HERGESTELLTES BILD UND SEINE ANWENDUNGEN
METHOD FOR PRODUCING A PARTICULAR PHOTOLUMINESCENT POLYCHROMATIC PRINTED IMAGE, RESULTING IMAGE AND USES

(30) Priorité: 23.10.1998 FR 9813307
(43) Date de publication de la demande: 11.10.2000
(73) Titulaire: Trantoul, François, 34400 Lunel (FR)
(72) Inventeur: Trantoul, François, 34400 Lunel (FR)
(74) Mandataire: Cabinet BARRE LAFORGUE & associés
(86) Numéro de dépôt international: PCT/FR1999/002573
(87) Numéro de publication internationale: WO 2000/024587

(56) Documents cités:
- EP-A- 0 049 113
- EP-A- 0 089 629
- EP-A- 0 308 389
- WO-A-97/10958
- WO-A-98/40223
- DE-A- 19 620 090
- DE-C- 678 234
- FR-A- 1 205 166
- US-A- 2 277 169
- US-A- 2 302 645
- US-A- 2 434 019
- US-A- 2 629 956
- US-A- 3 048 697
- US-A- 4 822 998
- US-A- 4 897 300
- US-A- 5 232 527
- US-A- 5 429 047
- R.J. TUITE: "Fluorecent Multicolor Additive System" PRODUCT LICENSING INDEX., no. 84, pages 81-85, XP002108747 INDUSTRIAL OPPORTUNITIES LTD. HAVANT., GB ISSN: 0374-4353 cité dans la demande

## Description

L'invention concerne un procédé de réalisation d'une image polychromatique imprimée photoluminescente quelconque (c'est-à-dire pouvant incorporer toutes les nuances de couleurs et de formes diverses y compris éventuellement des variations de couleurs continues (dégradés, fondus, ...) des ombres, des variations d'intensité, des effets de mouchetés...) invisible sous éclairage en lumière visible, et visible sous éclairage par au moins une source de lumière non visible, désignée ci-après dans tout le texte "image polychromatique imprimée photoluminiscente quelconque".

Par "lumière visible", on désigne une lumière dont la composition spectrale est située dans le spectre visible, de 0,4 µ à 0,8 µ. Par "lumière non visible", on désigne une lumière dont la composition spectrale est située en dehors du spectre visible, notamment dans le spectre ultraviolet et/ou infrarouge.

Des marquages monochromatiques imprimés photoluminescents invisibles sous éclairage en lumière visible et visibles sous éclairage en lumière non visible (ultraviolet ou infrarouge) sont souvent utilisés à des fins d'authentification de documents tels que les billets de banque. Différents marquages monochromatiques imprimés peuvent être juxtaposés et/ou superposés, ce qui crée des taches de couleurs composées en nombre fini et de façon discontinue.

Néanmoins, ces marquages monochromatiques photoluminescents ne permettent pas de réaliser une véritable image polychromatique imprimée photoluminescente quelconque reproduisant, avec toutes les nuances de couleurs et de formes, une image polychromatique quelconque visible en lumière visible telle qu'une image photographique non tramée non numérisée.

Une telle image polychromatique imprimée photoluminescente quelconque peut présenter de nombreux intérêts et diverses applications, notamment à titre d'élément d'authentification et/ou à des fins de décoration.

A titre d'authentification, une image polychromatique imprimée photoluminescente quelconque peut fournir au moins trois niveaux d'authentification : l'impression de l'image crée des motifs en relief et/ou une opalescence visible en lumière visible ; sous éclairage en lumière non visible, on peut vérifier la conformité de l'image qui est extrêmement difficile à contrefaire avec perfection compte tenu de sa complexité et du fait qu'elle est appliquée sur un fond d'un document doté d'autres motifs visibles par transparence, sauf à disposer de l'original visible en lumière visible, la reproduction à partir de l'image visible en lumière non visible ne fournissant pas l'image d'origine ; une analyse spectrophotométrique permet d'identifier les composants photoluminescents utilisés, et donc leur caractère authentique.

A titre décoratif, il s'avère qu'une telle image polychromatique imprimée photoluminescente quelconque éclairée en lumière non visible présente un aspect particulier inhabituel.

Mais les différentes tentatives de réalisation d'une telle image polychromatique photoluminescente imprimée quelconque, qui datent de plus de soixante ans, se sont soldées par un échec.

En particulier, les images polychromatiques imprimées traditionnelles visibles en lumière visible sont en général réalisées en quadrichromie (jaune, magenta, cyan, noir) sur fond blanc. L'image d'origine est filtrée avec trois filtres colorés (bleu, vert, rouge) ayant une bande passante spectrale de 100µ (un tiers du spectre visible). L'apparition des couleurs sur l'image imprimée est due à la réflexion de la lumière naturelle visible (lumière du jour ou d'une lampe d'éclairage) par le support imprimé à travers les encres colorées transparentes qui absorbent sélectivement la lumière incidente selon le principe dit "de la couleur matière" en synthèse soustractive. Pour chaque encre colorée, le support réfléchit deux-tiers du spectre visible, selon une composition spectrale complémentaire du spectre d'absorption de l'encre dans le visible. Avec cette technique, il n'est pas possible de réaliser une image polychromatique imprimée photoluminescente. En effet, si l'on utilise des pigments photoluminescents correspondant aux couleurs fondamentales des filtres colorés utilisés pour l'impression en quadrichromie, dans des encres que l'on imprime à partir des trois négatifs obtenus après filtrage à l'aide des filtres colorés traditionnels, on n'arrive pas en pratique à reproduire l'image polychromatique de façon photoluminescente, de façon fiable et avec une bonne qualité.

US-2 302 645, US-2 277 169, US-2 434 019 décrivent ainsi diverses tentatives de réalisation d'images à l'aide de pigments fluorescents.

Néanmoins, les procédés décrits dans ces documents ne permettent pas la réalisation d'une image polychromatique photoluminescente par reproduction automatique et fiable d'une image polychromatique. En effet, les procédés décrits dans ces documents consistent à réaliser en premier lieu un positif trichromique manuellement. Ultérieurement, ce positif trichromique est utilisé pour être reproduit par impression à l'aide d'encres dont certaines incorporent des pigments fluorescents. En conséquence, ces documents montrent que l'on avait renoncé à l'obtention automatique d'un positif photoluminescent trichromique, puisque ces documents considèrent que ce positif est réalisé nécessairement manuellement.

Egalement, le document R.J. TUITE "Fluorescent multicolor additive system" XP 002108747, PRODUCT LICENSING INDEX., n° 84, pages 81-85, INDUSTRIAL OPPORTUNITIES LTD. HAVANT., GB ISSN : 0374-4353, April Issue, 1971, enseigne de réaliser par impression à l'aide d'une presse à plaques de gravure, une image multicolore fluorescente sous ultraviolets. Le procédé mis en oeuvre dans ce document consiste à réaliser des négatifs de séparation rouge, vert et bleu à partir d'un positif continu par exposition à travers un filtre rouge, vert et bleu, respectivement. Avec ce procédé, chacun des négatifs n'étant pas filtré finement, la plus grande proportion de la surface de l'image finale comprend une surcharge anormale des trois couleurs formant un blanc dominant. Dès lors, l'image fluorescente obtenue est extrêmement pâle et est en pratique, soit invisible, soit une image "fantôme", malgré la réalisation d'un grand nombre de couches finales successives d'encre verte.

L'invention vise donc de façon générale à permettre la réalisation d'une image polychromatique imprimée photoluminescente quelconque. Ainsi, l'invention vise à permettre la reproduction sous forme imprimée et photoluminescente, d'une image d'origine polychromatique formée en synthèse soustractive (principe de la couleur matière), quelconque visible en lumière visible (image imprimée, peinte, photographie, ...) de façon automatique et fiable.

L'invention vise en outre à proposer un procédé simple et peu onéreux permettant d'obtenir rapidement et de reproduire une telle image à l'échelle industrielle automatiquement et de façon fiable, notamment de façon similaire aux techniques d'impression traditionnelles, sans nécessiter la réalisation manuelle d'un positif trichromique par un artiste, et en fournissant une image de grande qualité et de fort contraste.

L'invention vise aussi à proposer des applications d'une telle image polychromatique imprimée photoluminescente quelconque.

Pour ce faire, l'invention concerne un procédé de réalisation d'une image polychromatique imprimée photoluminescente quelconque invisible sous éclairage en lumière visible, et visible sous éclairage par au moins une source de lumière non visible, dans lequel :
- on choisit ou on réalise une image d'origine polychromatique formée en synthèse soustractive (principe de la couleur matière) visible en lumière visible,
- on réalise et on enregistre au moins un jeu d'au moins trois images, dites images filtrées, par filtrage de l'image d'origine,
- on imprime séparément, l'une après l'autre et l'une au-dessus de l'autre, au moins un jeu d'au moins trois images, dites images imprimées, en utilisant et en reproduisant respectivement l'une des images filtrées avec une composition d'impression comprenant un pigment photoluminescent, les différents pigments photoluminescents des différentes images imprimées d'un même jeu émettant, sous éclairage par au moins une source de lumière non visible, des couleurs aptes à former par synthèse additive toutes les couleurs du spectre visible,
caractérisé en ce que :
- on réalise les images filtrées, dites images filtrées monochromatiques, par filtrage de l'image d'origine, selon une bande passante spectrale inférieure ou égale à 15nm centrée selon une longueur d'onde, dite longueur d'onde de filtrage, choisie parmi les longueurs d'onde d'au moins trois couleurs fondamentales, les différentes longueurs d'onde de filtrage des images filtrées monochromatiques étant deux à deux distinctes, et étant adaptées pour permettre de former par synthèse additive toutes les couleurs du spectre visible, chacune de ces longueurs d'onde de filtrage étant au moins approximativement égale à une longueur d'onde d'un pic d'émission d'un pigment photoluminescent sous éclairage par au moins une source de lumière non visible,
- on imprime chaque image imprimée, dite image imprimée monochromatique, en utilisant et en reproduisant l'une des images filtrées monochromatiques avec une composition d'impression comprenant un pigment photoluminescent ayant une longueur d'onde de pic d'émission, sous éclairage par au moins une source de lumière non visible, qui est au moins approximativement égale à la longueur d'onde de filtrage utilisée pour obtenir ladite image filtrée monochromatique.

Par "au moins approximativement égale", on désigne soit une égalité parfaite entre longueurs d'onde, soit le fait que les longueurs d'onde sont suffisamment proches pour que leur différence ne produite pas d'effet sensible sur l'image obtenue. En particulier, la longueur d'onde du pic d'émission peut se situer dans toute la bande passante inférieure ou égale à 15 nm de la longueur d'onde de filtrage. Autrement dit, on accepte une certaine marge d'erreur pour les longueurs d'onde, et cette marge d'erreur est de l'ordre de la bande passante des filtres utilisés.

Avantageusement, un procédé selon l'invention est aussi caractérisé par l'une au moins des caractéristiques suivantes :
- pour réaliser chacune des images filtrées monochromatiques, on éclaire un original de l'image d'origine polychromatique quelconque visible en lumière visible, et on filtre l'image polychromatique réfléchie par cet original éclairé, selon une bande passante spectrale inférieure ou égale à 15nm centrée selon la longueur d'onde de filtrage de la couleur fondamentale correspondant à l'image filtrée monochromatique ; avantageusement, on filtre l'image polychromatique réfléchie avec des filtres passe-bande ayant une bande passante spectrale de l'ordre de 10nm, notamment avec des filtres interférentiels passe-bande ;
- on choisit, à titre de longueurs d'onde de filtrage et des pics d'émission des pigments photoluminescents (en sélectionnant des moyens de filtrage et des pigments photoluminescents appropriés), des différentes images imprimées monochromatiqucs d'un même jeu réalisant une reproduction d'une image d'origine, au moins une longueur d'onde dans le vert, au moins une longueur d'onde dans le rouge, et au moins une longueur d'onde dans le bleu ; avantageusement, on choisit des longueurs d'onde adaptées pour être séparées d'une même distance spectrale comprise entre 80nm et 100nm, notamment égale à 90nm ; notamment une longueur d'onde dans le vert comprise entre 520 et 570nm, une longueur d'onde dans le rouge comprise entre 610 et 680nm, et une longueur d'onde dans le bleu comprise entre 430 et 480nm ;
- on imprime les images imprimées monochromatiques de façon que, dans l'ordre de réception de la lumière d'éclairage, elles se présentent dans l'ordre bleu, rouge, vert des longueurs d'onde de filtrage et des pics d'émission des pigments photoluminescents ; on imprime les images imprimées monochromatiques les unes sur les autres sans couche intermédiaire ;
- pour un même jeu réalisant une reproduction d'une image polychromatique d'origine, on imprime uniquement trois images imprimées monochromatiques, une dans le vert, une dans le rouge et une dans le bleu ; on imprime chaque image imprimée monochromatique en une seule couche d'impression ;
- pour réaliser et enregistrer chaque image filtrée monochromatique, on capte l'image filtrée avec des moyens photosensibles à transfert de charges CCD et on enregistre une image numérisée correspondante ; on forme, à partir de chaque image filtrée monochromatique, une image tramée que l'on utilise ensuite pour imprimer l'image imprimée monochromatique ; avantageusement, l'image tramée présente une trame de 60 à 133, notamment de l'ordre de 80 (cette valeur correspondant au nombre de lignes de points par pouce (2,54 cm) ;
- on imprime les différentes images imprimées monochromatiques d'un même jeu au moins sensiblement selon la même épaisseur d'impression ; on imprime chaque image imprimée monochromatique de façon que la quantité de pigment photoluminescent en chaque point soit fonction de l'intensité lumineuse de l'image d'origine polychromatique en ce point selon la longueur d'onde de filtrage correspondante (cette fonction étant proportionnelle dans le cas d'un positif, et inversement proportionnelle dans le cas d'un négatif) ; et on utilise des pigments photoluminescents présentant un facteur de pureté (rapport de la quantité de lumière monochromatique selon la longueur d'onde dominante du pic d'émission sur la somme de cette quantité de lumière monochromatique et de la quantité de lumière blanche émise) égal à 1, quasi-monochromatique ayant un pic d'émission principal, ou monochromatique ayant un et un seul pic d'émission ;
- on laisse sécher et/ou durcir chaque image imprimée monochromatique après l'avoir imprimée et avant d'imprimer une autre image imprimée inonochromatique ;
- pour réaliser un même jeu d'images imprimées monochromatiques, on utilise des pigments photoluminescents sous éclairage par une seule et même source de lumière non visible ; en variante, pour réaliser un même jeu d'images imprimées monochromatiques, on utilise au moins un premier pigment photoluminescent sous éclairage par au moins une première source de lumière non visible, et au moins un deuxième pigment photoluminescent sous éclairage par au moins une deuxième source de lumière non visible de longueur(s) d'onde distincte(s) de celle(s) de la première source de lumière non visible ;
- on imprime un jeu d'images imprimées monochromatiques qui sont des images positives d'une image d'origine, adaptées pour reproduire en synthèse additive un positif de l'image d'origine ;
- on imprime un jeu d'images imprimées monochromatiques qui sont des images négatives d'une image d'origine, adaptées pour reproduire en synthèse additive un négatif de l'image d'origine ;
- on imprime un premier jeu d'images imprimées monochromatiques positives avec des pigments photoluminescents sous éclairage par une première source de lumière non visible -notamment ultraviolette ou infrarouge-, et on imprime un deuxième jeu d'images imprimées monochromatiques négatives avec des pigments photoluminescents sous éclairage par une deuxième source de lumière non visible de longueur d'onde distincte de celle de la première source de lumière non visible -notamment infrarouge ou ultraviolette- ;
- les longueurs d'onde des pics d'émission des pigments photoluminescents utilisés pour imprimer le premier jeu sont au moins approximativement égales aux longueurs d'onde des pics d'émission des pigments photoluminescents utilisés pour imprimer le deuxième jeu, de sorte que les mêmes images filtrées monochromatiques peuvent servir pour imprimer les deux jeux ;
- on imprime en outre au moins une image, dite image infrarouge, avec une composition d'impression comprenant au moins un pigment ayant au moins une longueur d'onde de pic d'émission située dans le domaine des infrarouges mais aucune émission dans le domaine de la lumière visible lorsque ce pigment est activé par éclairage sous une source de lumière visible ; l'image infrarouge est une image monochrome qui peut être de même nature (positive ou négative) que les images imprimées monochromatiques ou, de préférence, de nature opposée ; il est aussi possible de prévoir un premier jeu positif et un deuxième jeu négatif, comme indiqué ci-dessus, et une image infrarouge positive ou négative ;
- pour imprimer chaque image imprimée monochromatique, on utilise une composition d'impression qui incorpore un pigment photoluminescent, mais qui est, au moins après séchage, transparente ou translucide pour la lumière visible lorsqu'elle est placée sous éclairage par la source de lumière non visible ou par chacune des sources de lumière non visible ; en outre, avantageusement, pour imprimer chaque image imprimée monochromatique, on utilise une composition d'impression qui, au moins après séchage, est transparente ou translucide pour la lumière visible lorsqu'elle est placée sous éclairage en lumière visible ;
- on imprime les images imprimées monochromatiques par sérigraphie ; avantageusement, on utilise une composition d'impression formée d'un vernis sérigraphique à polymérisation sous rayons ultraviolets ; on réalise un écran d'impression sérigraphique, à partir de chaque image filtrée monochromatique, et on réalise les différents écrans d'impression sérigraphique à partir du même tissu ;
- on utilise des pigments photoluminescents sous éclairage par au moins une source de lumière non visible dont la composition spectrale est située dans le domaine des ultraviolets ou des infrarouges ;
- on utilise des pigments photoluminescents minéraux
- notamment de la famille des terres rares- ; en variante, on utilise des pigments photoluminescents organiques de meilleure transparence (opalescence moindre) mais qui sont moins durables que les pigments minéraux ;
- on imprime les images imprimées monochromatiques successivement sur la face externe libre d'une pellicule transparente dans le visible comprenant au moins une couche formée d'une impression continue d'une composition d'impression, par exemple un film tel que décrit dans EP-0 271 941 ou US-5 232 527.

L'invention permet ainsi pour la première fois d'obtenir de façon automatique une image polychromatique imprimée photoluminescente quelconque qui est une reproduction fidèle, avec toutes les nuances de couleurs et les formes qui peuvent varier à l'infini de façon continue, d'un original d'une image d'origine polychromatique quelconque visible en lumière visible. Cet original peut être imprimé ou une image analogique mémorisée (photographique, cinématographique, vidéo...), ou une image numérisée mémorisée sur une mémoire de masse d'ordinateur ou autre.

Il est à noter que ce résultat est obtenu par mise en oeuvre non pas d'un filtrage large bande comme dans l'impression traditionnelle, mais au contraire d'un filtrage sélectif à bande étroite en lumière visible et d'une synthèse additive trichromique sous éclairage en lumière non visible.

Le procédé selon l'invention permet d'obtenir une image polychromatique imprimée photoluminescente quelconque invisible sous éclairage en lumière visible, et visible sous éclairage par au moins une source de lumière non visible, comprenant au moins un jeu d'au moins trois images, dites images imprimées, imprimées les unes au-dessus des autres, chaque image imprimée comprenant un pigment photoluminescent émettant une couleur sous éclairage par une source de lumière non visible, les différentes couleurs des images imprimées d'un même jeu étant adaptées pour pouvoir former par synthèse additive toutes les couleurs du spectre visible sous éclairage par au moins une source de lumière non visible, caractérisée en ce que chaque image imprimée, dite image imprimée monochromatique correspond au filtrage d'une image d'origine polychromatique en synthèse soustractive visible en lumière visible, selon une bande passante spectrale inférieure ou égale à 15 nm centrée sur une longueur d'onde, dite longueur d'onde de filtrage, choisie parmi les longueurs d'onde d'au moins trois couleurs fondamentales, les différentes longueurs d'onde de filtrage étant deux à deux distinctes et adaptées pour permettre de former par synthèse additive toutes les couleurs du spectre visible, chacune de ces longueurs d'onde de filtrage étant au moins approximativement égale à une longueur d'onde d'un pic d'émission du pigment photoluminescent de l'image imprimée monochromatique correspondante.

Avantageusement, une image obtenue par un procédé selon l'invention est aussi caractérisée par l'une au moins des caractéristiques suivantes :
- elle comprend au moins une image imprimée monochromatique ayant au moins une longueur d'onde de pic d'émission dans le vert, au moins une image imprimée monochromatique ayant au moins une longueur d'onde de pic d'émission dans le rouge, et au moins une image imprimée monochromatique ayant au moins une longueur d'onde de pic d'émission dans le bleu ; pour un même jeu d'images imprimées monochromatiques réalisant une reproduction d'une image d'origine, elle comprend trois images imprimées monochromatiques, une dans le vert, une dans le rouge et une dans le bleu ;
- les longueurs d'onde des pics d'émission des images imprimées monochromatiques sont séparées d'une même distance spectrale comprise entre 80nm et 100nm, notamment de l'ordre de 90nm ; avantageusement, elle comprend une image imprimée monochromatique ayant une longueur d'onde de pic d'émission dans le vert comprise entre 520 et 570nm, une image monochromatique ayant une longueur d'onde de pic d'émission dans le rouge comprise entre 610 et 680nm, et une image imprimée monochromatique ayant une longueur d'onde de pic d'émission dans le bleu comprise entre 430 et 480nm ;
- les images imprimées monochromatiques d'un même jeu se succèdent dans l'ordre de réception de la lumière dans l'ordre bleu, rouge, vert des longueurs d'ondes des pics d'émission ; avantageusement, les images imprimées monochromatiques sont empilées les unes sur les autres sans couche intermédiaire ; les images imprimées monochromatiques présentent au moins sensiblement la même épaisseur d'impression:

- chaque image imprimée monochromatique est formée d'une composition d'impression qui est transparente ou translucide pour la lumière visible lorsqu'elle est placée sous éclairage par la source de lumière non visible ou par chacune des sources de lumière non visible, et qui incorpore un pigment photoluminescent ; chaque image imprimée monochromatique est formée d'une composition d'impression qui est transparente ou translucide pour la lumière visible lorsqu'elle est placée sous éclairage en lumière visible ;
- les pigments photoluminescents d'au moins un même jeu d'images imprimées monochromatiques émettent sous éclairage par au moins une source de lumière non visible dont la composition spectrale est située dans le domaine des ultraviolets ou des infrarouges ; les différentes images imprimées monochromatiques d'un même jeu comprennent des pigments photoluminescents émettant sous éclairage par au moins une source de lumière non visible monochromatique ; avantageusement, les différents pigments photoluminescents d'au moins un même jeu d'images imprimées monochromatiques sont adaptés pour présenter une longueur d'onde de pic d'émission sous éclairage par une et une seule et même source de lumière non visible ; en variante, pour au moins un même jeu d'images imprimées monochromatiques, au moins un premier pigment est photoluminescent sous éclairage par au moins une première source de lumière non visible, et au moins un deuxième pigment est photoluminescent sous éclairage par au moins une deuxième source de lumière non visible de longueur(s) d'onde distincte(s) de celle(s) de la première source de lumière non visible ;
- elle comprend plusieurs jeux d'images imprimées monochromatiques visibles sous éclairage par des sources de lumière différentes (par exemple un jeu formant une reproduction visible sous ultraviolet et un jeu formant une reproduction visible sous infrarouge) ;
- elle comprend un premier jeu d'images imprimées monochromatiques positives comprenant des pigments photoluminescents sous éclairage par une première source de lumière non visible -notamment ultraviolette ou infrarouge- et adaptées pour reproduire en synthèse additive, un positif d'une image d'origine polychromatique, et un deuxième jeu d'images imprimées monochromatiques négatives comprenant des pigments photoluminescents sous éclairage par une deuxième source de lumière non visible de longueurs d'onde distincte de celle de la première source de lumière non visible - notamment infrarouge ou ultraviolette- et adaptées pour reproduire en synthèse additive, un négatif d'une image d'origine polychromatique ; ces deux jeux peuvent être superposés et sont des reproductions d'une même image d'origine polychromatique, l'un en négatif et l'autre en positif ; en variante, ils sont des reproductions de deux images d'origine différentes ;
- elle comprend en outre au moins une image, dite image infrarouge, visible dans le domaine des infrarouges mais invisible dans le domaine de la lumière visible sous éclairage par une source de lumière visible ; cette image infrarouge peut être une reproduction inverse d'une reproduction d'une image d'origine polychromatique réalisée par un jeu d'images imprimées monochromatiques sur le même support, et peut être superposée sur ce jeu.

D'autres buts, caractéristiques et avantages de l'invention apparaîtront à la lecture de la description suivante qui se réfère aux figures annexées dans lesquelles :
- la figure 1 est un schéma illustrant une installation permettant la mise en oeuvre d'un procédé selon l'invention,
- la figure 2 est un schéma illustrant diverses étapes d'un procédé selon l'invention,
- la figure 3 est un schéma montrant un exemple de document protégé par un dispositif de protection selon l'invention, vu éclairé en lumière visible,
- la figure 4 est un schéma montrant le document de la figure 3 éclairé en lumière non visible.

Sur la figure 1, on a représenté une image d'origine 1 polychromatique colorée selon le principe de la couleur matière (synthèse soustractive), visible en lumière visible telle qu'une photographie ou une image imprimée en quadrichromie traditionnelle, que l'on veut reproduire avec toutes les nuances de couleurs et de formes, en obtenant une image polychromatique imprimée photoluminescente quelconque invisible sous éclairage en lumière visible et visible sous éclairage par au moins une source de lumière non visible. Un original de cette image d'origine 1 est éclairé à partir d'une source de lumière visible 2 telle qu'une lampe à incandescence ou la lumière du jour. La lumière éclairant l'image d'origine 1 est une lumière blanche visible qui est réfléchie par l'image d'origine 1 en direction d'une caméra CCD 3 reliée à un micro-ordinateur 4 permettant de mémoriser les images captées par la caméra 3. Sur le chemin optique de la lumière réfléchie, un filtre 5 passe-bande est interposé. Ce filtre 5 est choisi parmi au moins trois filtres interférentiels 5a, 5b, 5c passe-bande dont la bande passante spectrale est inférieure à 15nm -notamment de l'ordre de 10nm-, et dont la longueur d'onde de filtrage est choisie au moins approximativement égale à la longueur d'onde d'un pic d'émission d'un pigment photoluminescent sous éclairage par au moins une source de lumière non visible, ce pigment étant par ailleurs adapté pour pouvoir autoriser l'impression ultérieure de l'image polychromatique, c'est-à-dire pour être compatible avec les moyens et techniques d'impression utilisés comme décrit ci-après. Les longueurs d'onde de filtrage sont choisies parmi les longueurs d'ondes d'au moins trois couleurs fondamentales pouvant former toutes les couleurs du spectre visible par synthèse additive. En particulier, trois longueurs d'onde suffisent pourvu que chaque couleur fondamentale ne puisse pas être équilibrée par les deux autres. On peut aussi utiliser plus de trois longueurs d'onde.

L'image monochromatique issue du filtre 5 est une image filtrée monochromatique contrastée. La caméra 3 est donc une caméra monochrome. On réalise ainsi trois images filtrées monochromatiques 6a, 6b, 6c, avec, respectivement, chacun des trois filtres 5a, 5b, 5c, monochromateurs à partir de la même image d'origine 1. Ces trois images filtrées monochromatiques 6a, 6b, 6c sont des images numérisées et enregistrées dans le micro-ordinateur 4. Chaque image filtrée monochromatique 6a, 6b, 6c captée et numérisée par la caméra CCD 3 est enregistrée par le micro-ordinateur 4.

En variante non représentée, l'image d'origine polychromatique peut être une image numérisée enregistrée et on utilise des moyens de filtrage numérique pour réaliser, par calcul logiciel, chaque image filtrée monochromatique 6a, 6b, 6c. On peut aussi utiliser le filtrage numérique d'un scanner ayant une fonction de transfert adaptée aux longueurs d'onde de filtrage.

On réalise ensuite, à partir des trois images filtrées monochromatiques 6a, 6b 6c, trois trames d'impression 7a, 7b, 7c, flashées de façon traditionnelle dans le domaine de l'imprimerie sérigraphique, en utilisant une trame de 60 à 133 -notamment de l'ordre de 80-. La finesse de la trame est adaptée selon la viscosité de la composition d'impression et son extrait sec de façon connue en soi dans le domaine de la sérigraphie.

Ces trames d'impression 7a, 7b, 7c sont formées chacune d'un film portant une image contrastée dont la densité de points de trame à chaque point de l'image correspond à l'intensité lumineuse de l'image polychromatique que l'on souhaite reproduire.

Dans la cas où l'on souhaite réaliser une reproduction positive de l'image d'origine 1, la densité de points de trame à chaque point de l'image contrastée de la trame d'impression qui est en négatif correspond au flux lumineux de l'image d'origine 1 polychromatique réfléchie en ce point, respectivement selon chaque longueur d'onde de filtrage. Il faut donc dans ce cas réaliser une inversion des images filtrées monochromatiques 6a, 6b, 6c, qui sont des positifs, pour obtenir des trames négatives d'impression sérigraphique 7a, 7b, 7c. Cette inversion peut être réalisée soit par le logiciel de capture de l'image par la caméra CCD3, soit à l'aide d'un logiciel de traitement d'image traditionnel à partir des images numérisées et enregistrées, soit par le logiciel de traitement de la flasheuse permettant de réaliser les trames d'impression.

Dans le cas au contraire où l'on souhaite réaliser une reproduction négative de l'image d'origine 1, l'inversion des images filtrées monochromatiques 6a, 6b, 6c n'est pas réalisée, et les trames d'impression sérigraphique 7a, 7b, 7c sont des positifs

On réalise les trames d'impression 7a, 7b, 7c sur des films transparents permettant ensuite de réaliser, par insolation d'un photopolymère, des écrans d'impression sérigraphique, un pour chaque image filtrée monochromatique 6a, 6b, 6c.

Chaque écran sérigraphique est réalisé par exemple à partir d'un tissu dont la maille comprend 165 fils/cm, les fils ayant un diamètre de 27µ. On utilise une couche de matériau photopolymère de 18 µ d'épaisseur.

Chaque écran sérigraphique est ainsi représentatif, pour chaque longueur d'onde de filtrage, d'un flux lumineux réfléchi par l'image d'origine 1 polychromatique dans la longueur d'onde de filtrage correspondant au filtre utilisé, ou de l'inverse de ce flux lumineux.

On imprime ensuite, séparément, l'une après l'autre, et l'une au-dessus de l'autre (avec ou sans interposition d'une couche intermédiaire transparente) sur un support 9 d'impression, trois images, dites images imprimées monochromatiques 8a, 8b 8c, de même format correspondant au format de l'image polychromatique imprimée photoluminescentc quelconque 8 que l'on souhaite former. Le support 9 d'impression peut être de toute nature dès lors qu'il est compatible avec la technique d'impression utilisée. Avantageusement, ce support 9 d'impression est lui-même non photoluminescent, -notamment dépourvu d'azurant optique- pour ne pas perturber l'équilibre chromatique de l'image 8 à former. Pour chaque image imprimée monochromatique 8a, 8b, 8c, on utilise l'écran sérigraphique réalisé à partir de l'une des images filtrées monochromatiques 6a, 6b, 6c, et une composition d'impression transparente comprenant un pigment photoluminescent dont la longueur d'onde de pic d'émission, sous éclairage par au moins une source de lumière 14 non visible, est égale à la longueur d'onde de filtrage utilisée pour obtenir ladite image filtrée monochromatique. En utilisant successivement les trois écrans sérigraphiques correspondant aux trois images filtrées monochromatiques 6a, 6b, 6c, on imprime successivement les trois images imprimées monochromatiques 8a, 8b, 8c.

A titre de pigments photoluminescents, on utilise avantageusement des pigments minéraux -notamment choisis parmi les terres rares-, qui sont bien adaptés pour être imprimés par sérigraphie, et résistent au rayonnement de la source de lumière non visible. ce qui assure la tenue dans le temps de l'équilibre chromatique. On peut aussi choisir des pigments organiques dont la tenue dans le temps est un peu moins bonne, mais qui ont une meilleure transparence.

A titre de filtre monochromateur 5, on peut utiliser par exemple les filtres interférentiels passe-bande commercialisés par la Société LOT ORIEL (Courtaboeuf, France) tels que mentionnés dans le tableau ci-après, et dans lequel sont aussi indiqués des exemples de références de pigments photoluminescents correspondants pouvant être utilisés, commercialisés par la Société RIEDEL DE HAN (Allemagne) (RDH dans le tableau) ou la Société USR OPTONICS (New Jersey, USA) (USR dans le tableau).

| **Référence** | **Fournisseur** | **Type** | **Longueur d'onde d'excitation** | **Longueur d'onde de pic d'émission et de filtrage** | **Filtre** |
|---|---|---|---|---|---|
| CD 144 | RDH | Bleu minéral | 365 nm | 440 nm | 440 FS 10-50 |
| CD 105 | RDH | Rouge minéral | 365 nm | 620 nm | 620 FS 10-50 |
| CD 166 | RDH | Vert minéral | 365 nm | 530 nm | 530 FS 10-50 |
| CD 163 | RDH | Vert minéral | 365 nm | 530 nm | 530 FS 10-50 |
| P 22 | USR | Rouge minéral | 365 nm | 620 nm | 620 FS 10-50 |
| 2205 | USR | Bleu minéral | 365 nm | 480 nm | 480 FS 10-50 |
| CD 329 | RDH | Bleu organique | 365 nm | 460 nm | 460 FS 10-50 |
| CD 308 | RDH | Vert organique | 365 nm | 510 nm | 510 FS 10-50 |
| CD 335 | RDH | Rouge | 365 nm | 620 nm | 620 FS 10-50 |
| Rouge UC 6 | RDH | organique | 980 nm | 660 nm | 660 FS 10-50 |
| Vert UC 6 | RDH | Rouge minéral | 980 nm | 550 nm | 550 FS 10-50 |
| Bleu UC 6 | RDH | Vert minéral | 980 nm | 480 nm | 480 FS 10-50 |
| | | Bleu minéral | | | |

Pour chaque impression d'une image imprimée monochromatique 8a, 8b, 8c, le pigment choisi est incorporé dans un vernis sérigraphique choisi pour pouvoir être transparent, ou au moins translucide, lorsqu'il est sec et placé sous éclairage par la (les) source(s) de lumière 14 non visible, au moins pour la lumière de longueur d'onde correspondant à la longueur d'onde du pic d'émission de ce pigment photoluminescent, et pour chacune des longueurs d'onde de pic d'émission du (des) pigment(s) photoluminescent(s) de la (des) image(s) imprimée(s) monochromatique(s) préalablement imprimée(s) sur le support 9 d'impression. De la sorte, la lumière émise par chacun des pigments photoluminescents pourra traverser le vernis sérigraphique imprimé pour être visible de l'extérieur, et ce sans déséquilibrage des couleurs.

Par exemple, avec les pigments CD 144, CD 166 et CD 105, les concentrations de chaque pigment dans le vernis sérigraphique peuvent être les suivantes : 27 % pour le pigment bleu, 27 % pour le pigment rouge et 13,5 % pour le pigment vert. Ces valeurs peuvent être diminuées ou augmentées (sous réserve que la composition puisse être imprimée) à condition de respecter les proportions relatives des différentes couleurs pour l'équilibre chromatique.

On imprime les trois images imprimées monochromatiques 8a, 8b, 8c bleu, rouge, verte, sur le support 9 en commençant par l'image imprimée monochromatique 8a dont le pigment photoluminescent émet dans le vert (longueur d'onde de 530nm dans l'exemple ci-dessus), puis en imprimant l'image imprimée monochromatique 8b dont le pigment photoluminescent émet dans le rouge (longueur d'onde de 620nm dans l'exemple ci-dessus), et en finissant par l'image imprimée monochromatique 8c dont le pigment photoluminescent émet dans le bleu (longueur d'onde de 440nm dans l'exemple ci-dessus).

Ainsi, les différentes images imprimées monochromatiques 8a, 8b, 8c se présentent dans l'ordre 8c bleu, 8b rouge, 8a vert des longueurs d'onde d'émission des pigments photoluminescents, dans l'ordre de réception de la lumière non visible provoquant cette émission.

Le vernis d'impression sérigraphique utilisé doit également être transparent pour la lumière à la longueur d'onde de la source 14 de lumière non visible (ou des sources de lumière non visibles lorsque plusieurs sources sont utilisées), de façon à permettre la photoluminescence des différents pigments.

Les différentes images imprimées monochromatiques 8a, 8b, 8c sont imprimées successivement, soit directement les unes sur les autres, en respectant un temps de séchage entre chaque couche, soit en interposant entre elles éventuellement des couches transparentes continues. Une telle couche transparente est par exemple une couche de composition d'impression bicomposant polymérisable contenant un polyol hydroxylé et un isocyanate ou un polyisocyanate de façon à engendrer la polymérisation in situ du mélange conduisant à un mince film transparent de polyuréthanne, comme décrit par exemple par EP-0 271 941 ou US-5 232 527.

Les images imprimées monochromatiques 8a, 8b, 8c sont toutes trois imprimées avec les mêmes outils d'impression (les écrans sérigraphiques utilisés étant fabriqués à partir des mêmes tissus et avec le même matériau photopolymère). En particulier, on imprime les images imprimées monochromatiques 8a, 8b, 8c avec la même épaisseur d'impression. Cette épaisseur est avantageusement comprise entre 3µ et 12µ selon les caractéristiques de l'écran sérigraphique utilisé, notamment et est de l'ordre de 5µ dans l'exemple ci-dessus. Bien sûr, l'épaisseur réelle de l'image monochromatique 8a, 8b, 8c en chaque point dépend du motif de l'image, comme cela est toujours le cas en impression sérigraphique. Ainsi, pour chaque image imprimée monochromatique 8a, 8b, 8c en positif, la quantité de pigment photoluminescent en chaque point est fonction de l'intensité lumineuse de l'image d'origine polychromatique en ce point selon la longueur d'onde de filtrage correspondante.

Le vernis d'impression sérigraphique utilisé incorporant le pigment photoluminescent est choisi pour être lui-même non photoluminescent de façon à autoriser la formation de l'image 8 par synthèse additive ultérieurement par les trois pigments des trois images monochromatiques 8a, 8b, 8c. En outre. avantageusement, les différentes images imprimées monochromatiques 8a, 8b. 8c sont transparentes ou translucides en lumière visible lorsqu'elles sont placées sous éclairage en lumière visible, de sorte que l'image 8 formée est elle-même, au total, transparente ou translucide pour la lumière visible lorsqu'elle est placée sous éclairage en lumière visible. De la sorte, elle permet la visualisation des éventuelles mentions 12 préalablement inscrites sur le support 9, par transparence. Le vernis d'impression sérigraphique utilisé est avantageusement un vernis à polymérisation sous rayons ultraviolets. En effet, les pigments photoluminescents minéraux sont en général sensibles à la température.

Dans l'exemple donné ci-dessus, les pigments photoluminescents présentent tous le même spectre d'absorption, et émettent de la lumière visible selon un seul pic d'émission sous éclairage par une source de lumière non visible 14, par exemple ultraviolette de longueur d'onde égale à 365nm. Rien n'empêche néanmoins de combiner différents pigments dont les spectres d'absorption peuvent être différents, par exemple un pigment photoluminescent dont le spectre d'absorption est compris dans les ultraviolets longs (la source de lumière non visible pouvant émettre à une longueur d'onde de l'ordre de 365nm) et/ou un pigment photoluminescent dont le spectre d'absorption est situé dans les ultraviolets courts (la source de lumière non visible correspondante pouvant émettre à une longueur d'onde d'émission de l'ordre de 250nm) et/ou un pigment photoluminescent dont le spectre d'absorption est situé dans les infrarouges (la source de lumière non visible correspondante pouvant émettre à une longueur d'onde de l'ordre de 950nm). L'intérêt d'utiliser des pigments photoluminescents ayant des spectres d'absorption différents est de nécessiter l'utilisation de plusieurs sources différentes de lumière non visible pour visualiser l'image ultérieurement, ce qui renforce la protection obtenue contre la falsification.

On a décrit ci-dessus la réalisation d'une image polychromatique photoluminescente 8 formée par un jeu de trois images imprimées monochromatiques 8a, 8b, 8c. Il est possible de réaliser plusieurs jeux d'images semblables sur le même support 9 d'impression, à partir de plusieurs images d'origine polychromatiques 1 et/ou avec des pigments photoluminescents visibles sous éclairage par des sources de lumière non visible différentes (de longueurs d'ondes distinctes) et/ou de natures (négatif ou positif) différentes. En particulier, on peut réaliser par exemple un premier jeu d'images photoluminescentes sous ultraviolets avec des pigments photoluminescents sous ultraviolets qui forment un positif de l'image d'origine 1, visible sous éclairage ultraviolet mais invisible sous éclairage en lumière visible ; et un deuxième jeu d'images photoluminescentes sous infrarouges avec des pigments photoluminescents sous infrarouges qui forment un négatif de la même image d'origine 1, visible sous éclairage infrarouge mais invisible sous éclairage en lumière visible. Ainsi, lorsqu'on visualise le support 9 sous éclairage par une source d'ultraviolets, un positif de l'image d'origine 1 apparaît, alors que lorsqu'on visualise le support 9 sous éclairage par une source d'infrarouges, un négatif de l'image d'origine 1 apparaît.

D'autres variantes semblables sont possibles. Par exemple, on peut réaliser sur le même support 9 deux positifs successifs, l'un visible sous ultraviolets, l'autre sous infrarouge. On peut aussi réaliser plus de deux reproductions, en imprimant plus de deux jeux d'images, superposés ou non superposés. Le nombre de jeux d'images que l'on peut superposer est limité par les propriétés de transparence des différentes couches imprimées, et par le nombre de sources de lumière d'excitation différentes disponibles.

Les différents jeux d'images imprimées monochromatiques peuvent être imprimées successivement, les deux reproductions photoluminescentes ainsi formées étant superposées l'une sur l'autre. Au contraire, en variante, les images imprimées monochromatiques dés différents jeux peuvent être imbriquées. Par exemple, on peut imprimer tout d'abord les différentes images imprimées monochromatiques à pigments verts, puis les différentes images imprimées monochromatiques à pigments rouges, puis les différentes images imprimées monochromatiques à pigments bleus.

De préférence, pour réaliser sur le même support 9 deux reproductions polychromatiques photoluminescentes sous éclairage par deux sources différentes, on choisit des pigments photoluminescents dont les longueurs d'onde des pics d'émission sont au moins approximativement égales, de façon à utiliser les mêmes images filtrées monochromatiques 6a, 6b, 6c pour réaliser ces deux reproductions photoluminescentes. Il suffit de réaliser l'inversion de ces images filtrées monochromatiques lors de la préparation des écrans d'impression pour obtenir les reproductions polychromatiques en positif, et de ne pas réaliser cette inversion pour obtenir la reproduction polychromatique en négatif.

Il est à noter que les intensités d'émission des pigments à excitation sous infrarouge étant plus faibles que celles des pigments à excitation sous ultraviolets, la concentration des pigments à excitation infrarouge doit être plus importante dans le vernis d'impression que celle des pigments à excitation sous ultraviolets.

En outre, on peut imprimer au moins une image, dite image infrarouge, avec une composition d'impression comprenant au moins un pigment, dit pigment infrarouge, ayant au moins une longueur d'onde de pic d'émission située dans le domaine des infrarouges, mais aucune émission en lumière visible, lorsque ce pigment est activé par éclairage sous une source de lumière visible. Une telle image infrarouge est une image monochrome qui sera visible dans le domaine des infrarouges mais restera invisible dans le domaine de la lumière visible. Sur le même support 9, on imprime soit une seule image infrarouge, soit plusieurs images infrarouges juxtaposées ou décalées (c'est-à-dire non superposées).

Par exemple, on réalise une reproduction polychromatique photoluminescente 8 sous ultraviolets ou sous infrarouges comme indiqué ci-dessus qui est une reproduction en positif de l'image d'origine, puis une image infrarouge qui est une reproduction en négatif de l'image d'origine. En variante, l'image infrarouge est un positif alors que les reproductions polychromatique photoluminescente est un négatif. Les sources d'excitation des pigments étant différentes, rien n'empêche même d'imprimer sur un même support 9 d'impression une image infrarouge en positif ou en négatif sur deux reproductions polychromatiques photoluminescentes 8 superposées réalisées comme indiqué ci-dessus.

Pour réaliser une image infrarouge, on utilise une composition d'impression comprenant par exemple le vernis référence CD 170 commercialisé par la Société RIEDEL DE HAN (Allemagne). On utilise, en outre, l'image réfléchie de l'image d'origine 1, captée par la caméra CCD3 sans filtrage, et on réalise les étapes de tramage, inversion éventuelle, flashage, insolation, révélation et impression comme décrit ci-dessus.

Pour lire une telle image infrarouge, on éclaire le support 9 avec une source de lumière visible. De préférence, on utilise une source de lumière filtrée selon une bande spectrale de 40 nm à 100 nm centrée sur 585 nm. On lit alors l'image infrarouge formée par exemple grâce à une caméra infrarouge, ou une caméra CCD par l'intermédiaire d'un filtre passe-haut ayant un seuil de coupure de 800 nm filtrant la lumière directement issue de la source de lumière visible d'excitation.

Le support 9 d'impression peut être un film de protection transparent ou une pellicule transparente d'un tel film, de sorte que l'image 8 selon l'invention est portée par ou incorporée dans un film de protection. Par exemple, l'image 8 selon l'invention peut être formée à l'intérieur d'un film de protection transparent comme décrit par EP-0 271 941 ou US-5 232 527.

Les figures 3 et 4 représentent un exemple d'application d'un film protecteur transparent 9 portant une image 8 polychromatique imprimée photoluminescente quelconque selon l'invention. Ce film 9 est appliqué sur une partie d'une face 13 d'un document 10 pour servir de moyen d'authentification. La face 13 du document 10 est revêtue d'une image 11 visible en lumière visible et de mentions communes ou variables 12 visibles par transparence à travers le film 9 lorsque celui-ci est éclairé en lumière visible. Comme on le voit figure 3 où le document 10 est uniquement éclairé par une source de lumière visible 15, l'image 8 portée par le film 9 n'est pas visible en lumière visible. En effet, l'image 8 est formée d'une composition transparente en lumière visible, et les pigments photoluminescents n'émettent pas de lumière en lumière visible. La présence des pigments photoluminescents dans l'image 8 a pour conséquence en pratique, en général, de la rendre légèrement blanchâtre et translucide. En outre, notamment lorsque les images imprimées monochromatiques 8a, 8b, 8c sont imprimées en sérigraphie et avec des pigments minéraux, les variations d'épaisseurs des motifs de ces différentes images créent une opalescence en surface (représentée schématiquement par des pointillés figure 3) permettant de distinguer certains contours de l'image 8, mais sans pour autant permettre la vision précise des contours, ni surtout des couleurs de l'image polychromatique.

Dans la situation représentée figure 4, le document 10 est éclairé par une source 14 de lumière non visible correspondant au spectre d'absorption des différents pigments photoluminescents d'un jeu d'images imprimées monochromatiques 8a, 8b, 8c de l'image 8. Le cas échéant, plusieurs sources de lumière non visible doivent être utilisées pour exciter les pigments photoluminescents de l'image 8. Ainsi, l'image polychromatique 8 apparaît de façon photoluminescente avec l'intégralité de ses nuances de couleur, identique à l'image d'origine polychromatique 1. La photoluminescence crée en outre un certain effet décoratif et surprenant, les couleurs apparaissant avec une luminosité et une pureté chromatique inhabituelles selon le principe de la couleur lumière. L'image 8 polychromatique photoluminescente se superpose aux mentions 12 portées par la face 13 du document, qui sont encore visibles par transparence à travers le film 9 et l'image 8.

Le document 10 ainsi protégé peut être un passeport, une carte d'identité, un permis de conduire, une carte d'immatriculation de véhicule ou autres documents officiels d'identification et/ou d'authentification, un document fiduciaire tel qu'un billet de banque, un chèque, une carte ou autre titre de paiement.

Le film 9 peut être appliqué sur la face 13 du document 10 de façon traditionnelle, par l'intermédiaire d'une couche adhésive, par exemple par transfert à sec à froid ou laminage à chaud. Le film 9 peut être lui-même un film antifalsification pouvant incorporer d'autres marques d'authentification ou empêchant sa reproduction par lecture optique. L'image 8 transparente étant appliquée sur le document ne peut pas être contrefaite du fait des autres mentions 12 du document ou de mentions incorporées dans le film 9 qui, en se combinant à l'image 8, empêchent sa reproduction par éclairage en lumière non visible et filtrage. L'image 8 polychromatique imprimée photoluminescente protège aussi le document 10 contre toute reproduction en lecture optique en lumière visible, par exemple par photocopie ou autre. Par ailleurs, il est possible de combiner, sur un même document, plusieurs images selon l'invention. Par exemple, les mentions 12 du document peuvent être elles-mêmes formées au moins en partie d'une image selon l'invention imprimée sur la face 13 du document. Dans ce cas, il est avantageux d'utiliser pour la deuxième image des pigments différents de ceux de la première image.

L'invention est également applicable à titre purement décoratif ou publicitaire pour réaliser des images 8 particulièrement esthétiques et procurant un effet surprenant. Selon que l'on allume ou que l'on éteint la source de lumière non visible permettant d'exciter les pigments photoluminescents, on peut faire apparaître ou disparaître l'image 8, par intermittence.

### EXEMPLE 1 :

Avec le procédé décrit ci-dessus, on a imprimé sur un papier blanc dépourvu d'azurant optique une image polychromatique photoluminescente sous ultraviolets selon l'invention à partir d'une image d'origine imprimée quadrichromique formée d'un spectre coloré visible continu complet. On utilise les pigments minéraux CD144, CD105 et CD166. On constate que l'image selon l'invention reproduit parfaitement le spectre coloré sous éclairage en lumière ultraviolette.

### EXEMPLE 2 :

On utilise une image imprimée quadrichromique de paysage de format A4 que l'on reproduit par un procédé selon l'invention comme décrit ci-dessus sur la face libre d'un film protecteur transparent polyuréthane adhésif commercialisé par la Société FASVER (France) sous la dénomination FASPROTEK ®, de format correspondant. On applique ensuite ce film transparent sur un document officiel à protéger portant un texte pré-imprimé. On constate que le film n'empêche pas la lecture du texte pré-imprimé. L'image imprimée en sérigraphie forme des reliefs opalescents visibles sous faible incidence. Elle n'est pas visible en lumière blanche visible. Sous éclairage par une lampe ultraviolette, l'image apparaît avec toutes ses nuances de couleurs.

### EXEMPLE 3 :

Avec le procédé décrit ci-dessus, on a imprimé sur un même papier blanc dépourvu d'azurant optique successivement :
- une reproduction polychromatique photoluminescente sous ultraviolets reproduisant en positif le spectre coloré visible continu complet, avec les pigments CD329, CD308 et CD335,
- une reproduction polychromatique photoluminescente sous infrarouges reproduisant en négatif le spectre coloré visible continu complet, avec les pigments rouge UC6, vert UC6, bleu UC6,
- une image infrarouge reproduisant en négatif le spectre coloré visible continu complet, avec le pigment CD170.

Sous éclairage par une source de lumière ultraviolette, l'image polychromatique du spectre apparaît en positif. Sous éclairage par une source de lumière infrarouge, l'image polychromatique du spectre apparaît en négatif. Sous éclairage en lumière visible, aucune image en lumière visible n'apparaît. Sous éclairage en lumière visible filtrée à 585 nm et détection en infrarouge par l'intermédiaire d'un filtre passe-haut à 800 nm par une caméra CCD, on observe une image qui est un négatif monochromatique du spectre.

L'invention peut faire l'objet de multiples variantes de réalisation par rapport aux modes de réalisation décrits et représentés. En particulier, d'autres techniques d'impression que la sérigraphie peuvent être utilisées, à condition que les pigments photoluminescents utilisés soient compatibles avec ces techniques d'impression. L'impression peut être réalisée sur un autre support qu'un film 9 transparent, et l'image 1 polychromatique d'origine peut non pas être une image photographique ou imprimée, mais une image préalablement numérisée dans un système informatique que l'on imprime par exemple à l'aide d'une imprimante laser couleur pour permettre son filtrage par les filtres 5, ou même que l'on filtre par calcul numérique.

## Revendications

1. Procédé de réalisation d'une image (8) polychromatique imprimée photoluminescente quelconque invisible sous éclairage en lumière visible, et visible sous éclairage par au moins une source (14) de lumière non visible, dans lequel :
- on choisit ou on réalise une image d'origine (1) polychromatique en synthèse soustractive visible en lumière visible,
- on réalise et on enregistre au moins un jeu d'au moins trois images, dites images filtrées (6a, 6b, 6c), par filtrage de l'image d'origine (1),
- on imprime séparément, l'une après l'autre et l'une au-dessus de l'autre, au moins un jeu d'au moins trois images, dites images imprimées (8a, 8b, 8c), en utilisant et en reproduisant respectivement l'une des images filtrées (6a, 6b, 6c), avec une composition d'impression comprenant un pigment photoluminescent, les différents pigments photoluminescents des différentes images imprimées d'un même jeu émettant, sous éclairage par au moins une source (14) de lumière non visible, des couleurs aptes à former par synthèse additive toutes les couleurs du spectre visible,
**caractérisé en ce que :**
- on réalise les images filtrées, dites images filtrées monochromatiques (6a, 6b, 6c), par filtrage de l'image d'origine (1), selon une bande passante spectrale inférieure ou égale à 15nm centrée selon une longueur d'onde, dite longueur d'onde de filtrage, choisie parmi les longueurs d'onde d'au moins trois couleurs fondamentales, les différentes longueurs d'onde de filtrage des images filtrées monochromatiques étant deux à deux distinctes, et étant adaptées pour permettre de former par synthèse additive toutes les couleurs du spectre visible, chacune de ces longueurs d'onde de filtrage étant au moins approximativement égale à une longueur d'onde d'un pic d'émission d'un pigment photoluminescent sous éclairage par au moins une source (14) de lumière non visible,
- on imprime chaque image imprimée, dite image imprimée monochromatique (8a, 8b, 8c), en utilisant et en reproduisant l'une des images filtrées monochromatiques (6a, 6b, 6c) avec une composition d'impression comprenant un pigment photoluminescent ayant une longueur d'onde de pic d'émission, sous éclairage par au moins une source (14) de lumière non visible, qui est au moins approximativement égale à la longueur d'onde de filtrage utilisée pour obtenir ladite image filtrée monochromatique (6a, 6b, 6c).

2. Procédé selon la revendication 1, **caractérisé en ce que** pour réaliser chacune des images filtrées monochromatiques (6a, 6b, 6c), on éclaire un original de l'image d'origine (1) polychromatique quelconque visible en lumière visible, et on filtre l'image polychromatique réfléchie par cet original éclairé, selon une bande passante spectrale inférieure ou égale à 15nm centrée selon la longueur d'onde de filtrage de la couleur fondamentale correspondant à l'image filtrée monochromatique (6a, 6b, 6c).

3. Procédé selon la revendication 2, **caractérisé en ce qu'**on filtre l'image (1) polychromatique réfléchie avec des filtres monochromateurs (5a, 5b, 5c) ayant une bande passante spectrale de l'ordre de 10nm -notamment des filtres (5a, 5b, 5c) passe-bande interférentiels-.

4. Procédé selon l'une des revendications 1 à 3, **caractérisé en ce qu'**on choisit, à titre de longueurs d'onde de filtrage et des pics d'émission des pigments photoluminescents, au moins une longueur d'onde dans le vert, au moins une longueur d'onde dans le rouge, et au moins une longueur d'onde dans le bleu.

5. Procédé selon la revendication 4, **caractérisé en ce qu'**on choisit les longueurs d'onde de façon à ce qu'elles soient séparées d'une même distance spectrale comprise entre 80nm et 100nm, notamment égale à 90nm.

6. Procédé selon l'une des revendications 4 ou 5, **caractérisé en ce qu'**on choisit une longueur d'onde dans le vert comprise entre 520 et 570nm, une longueur d'onde dans le rouge comprise entre 610 et 680nm, et une longueur d'onde dans le bleu comprise entre 430 et 480nm.

7. Procédé selon l'une des revendications 4 à 6, **caractérisé en ce qu'**on imprime les images imprimées monochromatiques (8a, 8b, 8c) de façon que, dans l'ordre de réception de la lumière d'éclairage, elles se présentent dans l'ordre bleu, rouge, vert des longueurs d'onde de filtrage et des pics d'émission des pigments photoluminescents.

8. Procédé selon l'une des revendications 1 à 7, **caractérisé en ce que**, pour enregistrer les images filtrées monochromatiques (6a, 6b, 6c), on capte l'image filtrée avec des moyens (3) photosensibles à transfert de charges CCD, on enregistre une image numérisée correspondante, et **en ce qu'**on forme, à partir de chaque image filtrée monochromatique, une image numérisée (7a, 7b, 7c) et tramée qui présente une trame de 60 à 133, et que l'on utilise ensuite pour imprimer l'image imprimée monochromatique (8a, 8b, 8c).

9. Procédé selon l'une des revendications 1 à 8, **caractérisé en ce qu'**on imprime les images imprimées monochromatiques (8a, 8b, 8c) au moins sensiblement selon la même épaisseur d'impression, et de façon que la quantité de pigment photoluminescent en chaque point soit fonction de l'intensité lumineuse de l'image d'origine (1) polychromatique en ce point selon la longueur d'onde de filtrage correspondante, et **en ce qu'**on utilise des pigments photoluminescents présentant un facteur de pureté égal à 1.

10. Procédé selon l'une des revendications 1 à 9, **caractérisé en ce qu'**on laisse sécher et/ou durcir chaque image imprimée monochromatique (8a, 8b, 8c) après l'avoir imprimée et avant d'imprimer une autre image imprimée monochromatique (8a, 8b, 8c).

11. Procédé selon l'une des revendications 1 à 10, **caractérisé en ce que** pour réaliser un même jeu d'images imprimées monochromatiques (8a, 8b, 8c) on utilise des pigments photoluminescents sous éclairage par une seule et même source (14) de lumière non visible.

12. Procédé selon l'une des revendications 1 à 10, **caractérisé en ce que** pour réaliser un même jeu d'images imprimées monochromatiques (8a, 8b, 8c) on utilise au moins un premier pigment photoluminescent sous éclairage par au moins une première source de lumière non visible, et au moins un deuxième pigment photoluminescent sous éclairage par au moins une deuxième source de lumière non visible de longueur(s) d'onde distincte(s) de celle(s) de la première source de lumière non visible.

13. Procédé selon l'une des revendications 1 à 12, **caractérisé en ce qu'**on imprime un jeu d'images imprimées monochromatiques (8a, 8b, 8c) qui sont des images positives d'une image d'origine (1), adaptées pour reproduire en synthèse additive un positif de l'image d'origine (1).

14. Procédé selon l'une des revendications 1 à 13, **caractérisé en ce qu'**on imprime un jeu d'images imprimées monochromatiques qui sont des images négatives d'une image d'origine (1), adaptées pour reproduire en synthèse additive un négatif de l'image d'origine (1).

15. Procédé selon les revendications 13 et 14, **caractérisé en ce qu'**on imprime un premier jeu d'images imprimées monochromatiques positives (8a, 8b, 8c) avec des pigments photoluminescents sous éclairage par une première source de lumière non visible -notamment ultraviolette ou infrarouge-, et **en ce qu'**on imprime un deuxième jeu d'images imprimées monochromatiques négatives (8a, 8b, 8c) avec des pigments photoluminescents sous éclairage par une deuxième source de lumière non visible de longueur d'onde distincte de celle de la première source de lumière non visible -notamment infrarouge ou ultraviolette-.

16. Procédé selon la revendication 15, **caractérisé en ce que** les longueurs d'onde des pics d'émission des pigments photoluminescents utilisés pour imprimer le premier jeu sont au moins approximativement égales aux longueurs d'onde des pics d'émission des pigments photoluminescents utilisés pour imprimer le deuxième jeu, de sorte que les mêmes images filtrées monochromatiques (6a, 6b, 6c) peuvent servir pour imprimer les deux jeux.

17. Procédé selon l'une des revendications 13 à 16, **caractérisé en ce qu'**on imprime en outre au moins une image, dite image infrarouge, avec une composition d'impression comprenant au moins un pigment ayant au moins une longueur d'onde de pic d'émission située dans le domaine des infrarouges mais aucune émission dans le domaine de la lumière visible lorsque ce pigment est activé par éclairage sous une source de lumière visible.

18. Procédé selon l'une des revendications 1 à 17, **caractérisé en ce que,** pour imprimer chaque image imprimée monochromatique (8a, 8b, 8c), on utilise une composition d'impression qui incorpore un pigment photoluminescent, mais qui est, au moins après séchage, transparente ou translucide pour la lumière visible lorsqu'elle est placée sous éclairage par la source (14) de lumière non visible ou par chacune des sources de lumière non visible.

19. Procédé selon l'une des revendications 1 à 18, **caractérisé en ce que**, pour imprimer chaque image imprimée monochromatique (8a, 8b, 8c), on utilise une composition d'impression qui, au moins après séchage, est transparente ou translucide pour la lumière visible lorsqu'elle est placée sous éclairage en lumière visible.

20. Procédé selon l'une des revendications 1 à 19, **caractérisé en ce qu'**on imprime les images imprimées monochromatiques (8a, 8b, 8c) par impression sérigraphique, **en ce qu'**on réalise un écran d'impression sérigraphique, à partir de chaque image filtrée monochromatique (6a, 6b, 6c), et on réalise les différents écrans d'impression sérigraphique à partir du même tissu, et **en ce qu'**on utilise une composition d'impression formée d'un vernis sérigraphique à polymérisation sous rayons ultraviolets.

21. Procédé selon l'une des revendications 1 à 20, **caractérisé en ce qu'**on utilise des pigments photoluminescents sous éclairage par au moins une source (14) de lumière non visible dont la composition spectrale est située dans le domaine des ultraviolets ou des infrarouges.

## Claims

1. Process for producing any photoluminescent printed polychromatic image (8) invisible under illumination in visible light and visible under illumination by at least one source (14) of invisible light, wherein:
- an original polychromatic image (1), visible in visible light, is chosen or produced by subtractive synthesis,
- at least one set of at least three images, known as filtered images (6a, 6b, 6c), is produced and recorded by filtering the original image (1),
- at least one set of at least three images, known as printed images (8a, 8b, 8c), is printed separately one after the other and one above the other, by using and reproducing respectively one of the filtered images (6a, 6b, 6c), with a printing composition containing a photoluminescent pigment, the different photoluminescent pigments of the different printed images of the same set emitting, under illumination by at least one source (14) of invisible light, colours capable of forming all the colours of the visible spectrum by additive synthesis,
**characterized in that:**
- filtered images, known as monochromatic filtered images (6a, 6b, 6c), are produced by filtering the original image (1) in a spectral pass-band lower than or equal to 15 nm centred on a wavelength, known as the filtering wavelength, chosen from the wavelengths of at least three fundamental colours, the different filtering wavelengths of the monochromatic filtered images being distinct in pairs and being adapted so as to enable all the colours of the visible spectrum to be formed by additive synthesis, each of these filtering wavelengths being at least approximately equal to a wavelength of an emission peak of a photoluminescent pigment under illumination by at least one source (14) of invisible light,
- each printed image, known as the monochromatic printed image (8a, 8b, 8c), is printed by using and reproducing one of the monochromatic filtered images (6a, 6b, 6c) with a printing composition containing a photoluminescent pigment having an emission peak wavelength under illumination by at least one source (14) of invisible light, which is at least approximately equal to the filtering wavelength used for obtaining the said monochromatic filtered image (6a, 6b, 6c).

2. Process according to claim 1 **characterized in that**, in order to produce each of the monochromatic filtered images (6a, 6b, 6c), an original of any original polychromatic image (1) visible in visible light is illuminated, and the polychromatic image reflected by this illuminated original is filtered in a spectral pass-band below or equal to 15 nm centred on the filtering wavelength of the fundamental colour corresponding to the monochromatic filtered image (6a, 6b, 6c).

3. Process according to claim 2, **characterized in that** the reflected polychromatic image (1) is filtered with monochromatic filters (5a, 5b, 5c) having a spectral pass-band of the order of 10 nm, in particular interference pass-band filters (5a, 5b, 5c).

4. Process according to one of claims 1 to 3, **characterized in that** there is chosen, as filtering wavelengths and the emission peaks of the photoluminescent pigments, at least one wavelength in the green region, at least one wavelength in the red region and at least one wavelength in the blue region.

5. Process according to claim 4, **characterized in that** the wavelengths are chosen so that they are separated by a same spectral distance of between 80 nm and 100 nm, in particular equal to 90 nm.

6. Process according to either of claims 4 or 5, **characterized in that** a wavelength is chosen in the green region of between 520 and 570 nm, a wavelength is chosen in the red region of between 610 and 680 nm and a wavelength is chosen in the blue region of between 430 and 480 nm.

7. Process according to one of claims 4 to 6, **characterized in that** the monochromatic printed images (8a, 8b, 8c) are printed so that, in the order in which the illuminating light is received, they exhibit the filtering wavelengths and the emission peaks of the photoluminescent pigments in the order blue, red and green.

8. Process according to one of claims 1 to 7, **characterized in that**, in order to record the monochromatic filtered images (6a, 6b, 6c), the filtered image is captured by charge transfer photosensitive means CCD (3), a corresponding digitised image is recorded and there is formed, from each monochromatic filtered image, a digitised and half-tone image (7a, 7b, 7c) which has a half-tone of 60 to 133 and which is then used for printing the monochromatic printed image (8a, 8b, 8c).

9. Process according to one of claims 1 to 8, **characterized in that** the monochromatic printed images (8a, 8b, 8c) are printed at least substantially with the same print thickness, and so that the quantity of photoluminescent pigment at each point is a function of the luminous intensity of the original polychromatic image (1) at this point according to the corresponding filtering wavelength, and photoluminescent pigments are used having a purity factor equal to 1.

10. Process according to one of claims 1 to 9, **characterized in that** each monochromatic printed image (8a, 8b, 8c) is allowed to dry and/or harden after it has been printed and before another monochromatic printed image (8a, 8b, 8c) is printed.

11. Process according to one of claims 1 to 10, **characterized in that** in order to produce the same set of monochromatic printed images (8a, 8b, 8c) pigments are used which are photoluminescent under illumination by one and the same source (14) of invisible light.

12. Process according to one of claims 1 to 10, **characterized in that** in order to produce the same set of monochromatic printed images (8a, 8b, 8c) at least one first pigment is used which is photoluminescent under illumination by at least one first source of invisible light, and at least one second pigment which is photoluminescent under illumination by at least one second source of invisible light with a wavelength or with wavelengths distinct from that or those of the first source of invisible light.

13. Process according to one of claims 1 to 12, **characterized in that** a set is printed of monochromatic printed images (8a, 8b, 8c) which are positive images of an original image (1), adapted so as to reproduce a positive of the original image (1) by additive synthesis.

14. Process according to one of claims 1 to 13, **characterized in that** a set is printed of monochromatic printed images which are negative images of an original image (1), adapted so as reproduce a negative of the original image (1) by additive synthesis.

15. Process according to claims 13 and 14, **characterized in that** a first set of positive monochromatic printed images (8a, 8b, 8c) is printed with pigments which are photoluminescent under illumination by a first source of invisible light (in particular infrared or ultraviolet light) and wherein a second set of negative monochromatic printed images (8a, 8b, 8c) is printed with pigments which are photoluminescent under illumination by a second source of invisible light with a wavelength which is distinct from that of the first source of invisible light, in particular infrared or ultraviolet.

16. Process according to claim 15, **characterized in that** the wavelengths of the emission peaks of the photoluminescent pigments used to print the first set are at least approximately equal to the wavelengths of the emission peaks of the photoluminescent pigments used for printing the second set, so that the same monochromatic filtered images (6a, 6b, 6c) can serve to print the two sets.

17. Process according to one of claims 13 to 16, **characterized in that** there is additionally printed at least one image, known as an infrared image, with a printing composition containing at least one pigment having at least one emission peak wavelength situated in the infrared region but with no emission in the visible light region when this pigment is activated by illumination under a source of visible light.

18. Process according to one of claims 1 to 17, **characterized in that** in order to print each monochromatic printed image (8a, 8b, 8c), a printing composition is used which incorporates a photoluminescent pigment but which is, at least after drying, transparent or translucent for visible light when placed under illumination by the source (14) of invisible light or by each of the sources of invisible light.

19. Process according to one of claims 1 to 18, **characterized in that** in order to print each monochromatic printed image (8a, 8b, 8c), a printing composition is used which is, at least after drying, transparent or translucent for visible light when placed under illumination in visible light.

20. Process according to one of claims 1 to 19, **characterized in that** the monochromatic printed images (8a, 8b, 8c) are printed by screen printing, a screen printing screen is produced from each monochromatic filtered image (6a, 6b, 6c) and different screen printing screens are produced from the same fabric, and wherein a printing composition is used formed of a screen printing varnish polymerizable under ultraviolet radiation.

21. Process according to one of claims 1 to 20, **characterized in that** pigments are used which are photoluminescent under illumination by at least one source (14) of invisible light of which the spectral composition is situated in the ultraviolet or infrared regions.

## Patentansprüche

1. Verfahren zur Herstellung eines polychromatischen fotolumineszenten Druckbildes (8), das unter Beleuchtung durch sichtbares Licht unsichtbar und unter Beleuchtung durch wenigstens eine Quelle (14) von unsichtbarem Licht sichtbar ist, umfassend die folgenden Schritte:
- Wählen oder Erzeugen eines bei sichtbarem Licht sichtbaren polychromatischen Ausgangsbildes (1) durch subtraktive Synthese,
- Erzeugen und Speichern von wenigstens einem Satz von wenigstens drei Bildern, gefilterte Bilder (6a, 6b, 6c) genannt, durch Filtern des Ausgangsbildes (1),
- getrenntes Drucken, nacheinander und übereinander, von wenigstens einem Satz von wenigstens drei Bildern, Druckbilder (8a, 8b, 8c) genannt, unter Verwendung und Reproduzierung von jeweils einem der gefilterten Bilder (6a, 6b, 6c), mit einer Druckzusammensetzung, die ein fotolumineszentes Pigment umfasst, wobei die verschiedenen fotolumineszenten Pigmente von verschiedenen Druckbildern aus demselben Satz, unter der Beleuchtung durch wenigstens eine Quelle (14) von unsichtbarem Licht, Farben emittieren, die durch additive Synthese alle Farben des sichtbaren Spektrums bilden,
**dadurch gekennzeichnet, dass:**
- die gefilterten Bilder, monochromatische gefilterte Bilder (6a, 6b, 6c) genannt, durch Filtern des Ausgangsbildes (1) mit einem Spektralpassband von kleiner oder gleich 15 nm erzeugt werden, das auf einer Wellenlänge zentriert ist, Filterwellenlänge genannt, die ausgewählt ist aus den Wellenlängen von wenigstens drei Grundfarben, wobei die unterschiedlichen Filterwellenlängen von monochromatischen gefilterten Bildern jeweils paarweise unterschiedlich und so gestaltet sind, dass sie die Bildung aller Farben des sichtbaren Spektrums durch additive Synthese zulassen, wobei jede dieser Filterwellenlängen wenigstens näherungsweise gleich einer Emissionspeak-Wellenlänge eines fotolumineszenten Pigments unter der Beleuchtung durch wenigstens eine Quelle (14) von unsichtbarem Licht ist,
- Drucken jedes Druckbildes, monochromatisches Druckbild (8a, 8b, 8c) genannt, unter Verwendung und Reproduzierung eines der monochromatischen gefilterten Bilder (6a, 6b, 6c) mit einer Druckzusammensetzung, die ein fotolumineszentes Pigment mit einer Emissionspeak-Wellenlänge umfasst, unter der Beleuchtung durch wenigstens eine Quelle (14) von unsichtbarem Licht, die wenigstens näherungsweise gleich der Filterwellenlänge ist, die zum Erhalten des genannten monochromatischen gefilterten Bildes (6a, 6b, 6c) verwendet wird.

2. Verfahren nach Anspruch 1, **dadurch gekennzeichnet, dass** zum Erzeugen jedes der monochromatischen gefilterten Bilder (6a, 6b, 6c) ein Original des polychromatischen Ausgangsbildes (1) unter sichtbarem Licht sichtbar beleuchtet wird und das durch dieses beleuchtete Original reflektierte polychromatische Bild mit einem Spektralpassband gefiltert wird, das kleiner oder gleich 15 nm ist, zentriert auf der Filtrierwellenlänge der Grundfarbe, die dem monochromatischen gefilterten Bild (6a, 6b, 6c) entspricht.

3. Verfahren nach Anspruch 2, **dadurch gekennzeichnet, dass** das reflektierte polychromatische Bild (1) mit Monochromfiltern (5a, 5b, 5c) mit einem Spektralpassband von etwa 10 nm, insbesondere mit Interferenz-Passbandfiltern (5a, 5b, 5c), gefiltert wird.

4. Verfahren nach einem der Ansprüche 1 bis 3, **dadurch gekennzeichnet, dass** als Filterwellenlänge und als Emissionspeaks von fotolumineszenten Pigmenten wenigstens eine Wellenlänge im grünen, wenigstens eine Wellenlänge im roten und wenigstens eine Wellenlänge im blauen Bereich gewählt wird..

5. Verfahren nach Anspruch 4, **dadurch gekennzeichnet, dass** die Wellenlängen so gewählt werden, dass sie durch denselben Spektralabstand zwischen 80 nm und 100 nm, insbesondere von 90 nm voneinander getrennt sind.

6. Verfahren nach Anspruch 4 oder 5, **dadurch gekennzeichnet, dass** eine Wellenlänge im grünen Bereich zwischen 520 und 570 nm, eine Wellenlänge im roten Bereich zwischen 610 und 680 nm und eine Wellenlänge im blauen Bereich zwischen 430 und 480 nm gewählt werden.

7. Verfahren nach einem der Ansprüche 4 bis 6, **dadurch gekennzeichnet, dass** die monochromatischen Druckbilder (8a, 8b, 8c) so gedruckt werden, dass sie in der Reihenfolge des Empfangs des Beleuchtungslichtes in der Reihenfolge blau, rot, grün von Filterwellenlängen und von Emissionspeaks von fotolumineszenten Pigmenten liegen.

8. Verfahren nach einem der Ansprüche 1 bis 7, **dadurch gekennzeichnet, dass** zum Speichern der monochromatischen gefilterten Bilder (6a, 6b, 6c) ein gefiltertes Bild mit lichtempfindlichen CCD-Ladungsübertragungsmitteln (3) erfasst wird, ein entsprechendes digitalisiertes Bild gespeichert wird, und **dadurch**, dass auf der Basis von jedem monochromatischen gefilterten Bild ein digitalisiertes und gerastertes Bild (7a, 7b, 7c) gebildet wird, das ein Raster von 60 x 133 aufweist, das dann zum Drucken des monochromatischen Druckbildes (8a, 8b, 8c) verwendet wird.

9. Verfahren nach einem der Ansprüche 1 bis 8, **dadurch gekennzeichnet, dass** die monochromatischen Druckbilder (8a, 8b, 8c) wenigstens im Wesentlichen mit derselben Druckdicke und so gedruckt werden, dass die Menge an fotolumineszentem Pigment in jedem Punkt von der Lichtintensität des polychromatischen Ausgangsbildes (1) in diesem Punkt gemäß der entsprechenden Filterwellenlänge abhängig ist, und **dadurch**, dass fotolumineszente Pigmente verwendet werden, die einen Reinheitsfaktor von 1 haben.

10. Verfahren nach einem der Ansprüche 1 bis 9, **dadurch gekennzeichnet, dass** jedes monochromatische Druckbild (8a, 8b, 8c) nach dem Drucken und vor dem Drucken eines anderen monochromatisches Druckbildes (8a, 8b, 8c) trocknen und/oder härten gelassen wird.

11. Verfahren nach einem der Ansprüche 1 bis 10, **dadurch gekennzeichnet, dass** zur Herstellung desselben Satzes von monochromatischen Druckbildern (8a, 8b, 8c) fotolumineszente Pigmente unter Beleuchtung durch ein und dieselbe Quelle (14) von unsichtbarem Licht verwendet werden.

12. Verfahren nach einem der Ansprüche 1 bis 10, **dadurch gekennzeichnet, dass** zum Erzeugen desselben Satzes von monochromatischen Druckbildern (8a, 8b, 8c) wenigstens ein erstes fotolumineszentes Pigment unter Beleuchtung durch wenigstens eine erste Quelle von unsichtbarem Licht und wenigstens ein zweites fotolumineszentes Pigment unter der Beleuchtung durch wenigstens eine zweite Quelle von unsichtbarem Licht mit (einer) anderen Wellenlänge(n) als der/denen der ersten Quelle von unsichtbarem Licht verwendet wird.

13. Verfahren nach einem der Ansprüche 1 bis 12, **dadurch gekennzeichnet, dass** ein Satz von monochromatischen Druckbildern (8a, 8b, 8c) gedruckt wird, die positive Bilder eines Ausgangsbildes (1) sind, um durch additive Synthese ein Positiv des Ausgangsbildes (1) zu reproduzieren.

14. Verfahren nach einem der Ansprüche 1 bis 13, **dadurch gekennzeichnet, dass** ein Satz von monochromatischen Druckbildern gedruckt wird, die negative Bilder eines Ausgangsbildes (1) sind, um durch additive Synthese ein Negativ des Ausgangsbildes (1) zu reproduzieren.

15. Verfahren nach Anspruch 13 und 14, **dadurch gekennzeichnet, dass** ein erster Satz von monochromatischen positiven Druckbildern (8a, 8b, 8c) mit fotolumineszenten Pigmenten unter Beleuchtung durch eine erste Quelle von unsichtbarem Licht - insbesondere ultraviolett oder infrarot - gedruckt wird, und **dadurch**, dass ein zweiter Satz von monochromatischen negativen Druckbildern (8a, 8b, 8c) mit fotolumineszenten Pigmenten unter der Beleuchtung durch eine zweite Quelle von unsichtbarem Licht mit einer anderen Wellenlänge als der der ersten Quelle von unsichtbarem Licht - insbesondere infrarot oder ultraviolett - gedruckt wird.

16. Verfahren nach Anspruch 15, **dadurch gekennzeichnet, dass** die Wellenlängen von Emissionspeaks von fotolumineszenten Pigmenten, die zum Drucken des ersten Satzes verwendet werden, wenigstens näherungsweise gleich den Wellenlängen von Emissionspeaks von fotolumineszenten Pigmenten sind, die zum Drucken des zweiten Satzes verwendet werden, so dass dieselben monochromatischen gefilterten Bilder (6a, 6b, 6c) zum Drucken der beiden Sätze dienen können.

17. Verfahren nach einem der Ansprüche 13 bis 16, **dadurch gekennzeichnet, dass** darüber hinaus wenigstens ein Bild, Infrarotbild genannt, mit einer Druckzusammensetzung gedruckt wird, die wenigstens ein Pigment mit wenigstens einer Emissionspeak-Wellenlänge umfasst, die sich im Infrarotbereich befindet, aber keine Emission im Bereich des sichtbaren Lichts, wenn dieses Pigment durch Beleuchtung unter einer Quelle von sichtbarem Licht aktiviert wird.

18. Verfahren nach einem der Ansprüche 1 bis 17, **dadurch gekennzeichnet, dass** zum Drucken jedes monochromatischen Druckbildes (8a, 8b, 8c) eine Druckzusammensetzung verwendet wird, die ein fotolumineszentes Pigment beinhaltet, die aber, wenigstens nach dem Trocknen, transparent oder für das sichtbare Licht transluzid ist, wenn es unter Beleuchtung durch die Quelle (14) von unsichtbarem Licht oder durch jede der Quellen von unsichtbarem Licht gelegt wird.

19. Verfahren nach einem der Ansprüche 1 bis 18, **dadurch gekennzeichnet, dass** zum Drucken jedes monochromatischen Druckbildes (8a, 8b, 8c) eine Druckzusammensetzung verwendet wird, die, wenigstens nach dem Trocknen, transparent oder für das sichtbare Licht transluzid ist, wenn es unter Beleuchtung durch sichtbares Licht gelegt wird.

20. Verfahren nach einem der Ansprüche 1 bis 19, **dadurch gekennzeichnet, dass** die monochromatischen Druckbilder (8a, 8b, 8c) durch Siebdruck gedruckt werden, **dadurch**, dass ein Siebdruckschirm hergestellt wird, ausgehend von jedem monochromatischen gefilterten Bild (6a, 6b, 6c), und die verschiedenen Siebdruckschirme auf der Basis desselben Gewebes erzeugt werden, und **dadurch**, dass eine Druckzusammensetzung verwendet wird, die von einem unter ultravioletten Strahlen polymerisierenden Siebdruckfirnis gebildet wird.

21. Verfahren nach einem der Ansprüche 1 bis 20, **dadurch gekennzeichnet, dass** fotolumineszente Pigmente unter der Beleuchtung durch wenigstens eine Quelle (14) von unsichtbarem Licht verwendet wird, deren Spektralzusammensetzung im ultravioletten oder infraroten Bereich liegt.
